# EUROPÄISCHE PATENTSCHRIFT

(11) **EP 0 813 611 B1**
(45) Veröffentlichungstag und Bekanntmachung des Hinweises auf die Patenterteilung: **01.08.2001**
(21) Anmeldenummer: 96905852.8
(22) Anmeldetag: 01.03.1996
(51) Int. Cl.: C14C 1/04, C14C 3/00, C14C 9/02

(54) **VERFAHREN ZUR ZURICHTUNG VON TIERISCHEN HÄUTEN ODER FELLEN**
PROCESS FOR PREPARING ANIMAL HIDES OR PELTS
PROCEDE DE PREPARATION DE PEAUX OU DE FOURRURES ANIMALES

(30) Priorität: 03.03.1995 DE 19507572
(43) Veröffentlichungstag der Anmeldung: 29.12.1997
(73) Patentinhaber: Geihsler, Helmut, 50859 Köln (DE)
(72) Erfinder: GEIHSLER, Helmut, D-50859 Köln (DE); WEIDNER, Eckhard, D-91056 Erlangen (DE)
(74) Vertreter: Beyer, Andreas, Dr.
(86) Internationale Anmeldenummer: EP9600882
(87) Internationale Veröffentlichungsnummer: WO9627682

(56) Entgegenhaltungen:
- WO-A-94/08054
- DE-A- 4 116 872

## Beschreibung

Die Erfindung betrifft ein Verfahren zur Zurichtung von tierischen Häuten oder Fellen. Tierische Häute und Felle werden in vielen Gebieten des täglichen Lebens und auch für industrielle Anwendungen benötigt. Beispiele sind die Bekleidungsindustrie, medizinische Artikel, Möbelindustrie, Automobilzubehör, Reinigungsmittel. Die Verarbeitung von Fellen und Häuten ist in Industrieländern und in Agrarländern ein bedeutender Wirtschaftsfaktor.

Entsprechend der verschiedenen Einsatzzwecke müssen die Häute bzw. Felle zugerichtet werden. Hauptziele der Zurichtung sind die Haltbarmachung und die Erzeugung der gewünschten morphologischen (z.B. Griffigkeit, Reißfestigkeit, Geschmeidigkeit, Wasserbeständigkeit) und farblichen Eigenschaften.

Im folgenden wird beispielhaft die herkömmliche Verarbeitung und Zurichtung von Fellen bzw. Pelzen beschrieben, die in weiten Teilen mit der Verarbeitung und Zurichtung von Ledern bzw. Häuten übereinstimmt. Hauptaufgabe der verschiedenen Fell- bzw. Hautbehandlungsschritte ist es, einen Quellungszustand der Hautporen und der Haare zu erreichen, bei dem ein Eindringen von Gerbchemikalien und damit die Vernetzung und Verfestigung der Kollagenketten ermöglicht wird. Im Unterschied zur Lederherstellung, bei der ein Enthaarungsschritt erforderlich ist, muß bei der Fellverarbeitung das Haarkleid unbedingt erhalten bleiben. Der besseren Übersichtlichkeit halber sind die untenstehend näher erläuterten Teilschritte der herkömmlichen Fell- bzw. Pelzzurichtung am Ende der Beschreibung nochmals in Form eines Ablaufdiagramms wiedergegeben.

Die abgezogenen Felle werden üblicherweise nicht frisch verarbeitet, sondern durch Trocknung, Salzung oder Tieffrieren konserviert. Der erste Verarbeitungsschritt bei der Pelzzurichtung besteht daher in einer Weiche, mit der die Felle für die weitere Behandlung vorbereitet werden. Die Weiche wird zumeist mit kaltem Wasser, dem eine gewisse Menge Tenside zugesetzt sind, durchgeführt. Die Einwirkzeit beträgt 8 bis 24 Stunden. Das Massenverhältnis zwischen der Lösung, hier der Weichlösung, und den Fellen, im folgenden als Flottenverhältnis bezeichnet, liegt zwischen 6 und 12:1. Nach Beendigung der Weiche wird die mit den Fellen aus dem Weichbottich ausgetragene Flüssigkeit abzentrifugiert und fällt zusammen mit der zurückgebliebenen Weichlösung als Abwasser an. Die Felle werden sortiert und verschiedenen mechanischen Verarbeitungsschritten (Wenden, Schneiden, Ziehen) unterzogen.

Im nächsten Verfahrenschritt werden die Felle gewaschen. Dies erfolgt üblicherweise mit einer angewärmten (25-35°C) Wasser/Tensidlösung, der geringe Mengen Salz zugesetzt sind. Durch den Salzzusatz und die erhöhte Temperatur wird eine leichte Quellung der Poren und der Keratinstruktur der Haare erreicht. Die Einwirkzeit und das Flottenverhältnis sind mit derjenigen bei der Weiche identisch. Nach Beendigung der Wäsche werden die Felle erneut zentrifugiert und mechanisch bearbeitet. Die Waschlösung fällt als Abwasser an.

In einem weiteren Bad werden die Felle "aufgeschlossen". Dazu werden die Felle in einer wässrigen Lösung behandelt, deren pH-Wert auf 3,8 bis 4 eingestellt ist. Hierzu werden zumeist organische Säuren eingesetzt. Zur Vermeidung von Haarlässigkeit müssen der zum Aufschließen verwendeten sogenannten "Pickellösung" größere Mengen Salz zugesetzt werden, um die Wirkung der Säure zu dämpfen. Ziel des Aufschlusses ist es, die Poren und die Haarstruktur für die anschließende Gerbung zu erweitern, um ein Eindringen der Gerblösung zu ermöglichen. Die Flottenverhältnisse liegen auch hier bei 6 bis 12:1. Die Einwirkzeiten sind üblicherweise wesentlich länger als bei den vorangegangenen Bädern und liegen im Bereich von 12 bis 48 Stunden. Bei der Zubereitung von Leder steht an dieser Stelle die Enthaarung der Häute, die durch Veränderung des pH-Wertes und der Salzkonzentration gegenüber der Pelzzurichtung erreicht wird. Die Aufschlußlösung bzw. die Enthaarungslösung fällt als Abwasser an und muß gegebenenfalls vor einer Einleitung in das Abwassernetz filtriert und neutralisiert werden.

Im nächsten Verarbeitungsschritt, der Gerbung, werden die Felle mit einer gepufferten Lösung von Gerbchemikalien in Wasser behandelt. Durch die Gerbung werden die Peptidketten des Kollagens vernetzt, verfestigt und voneinander isoliert. Hierbei können die verschiedensten Gerbmittel eingesetzt werden. Bekannt sind Gerbstoffe auf pflanzlicher Basis, synthetische organische Gerbstoffe und anorganische Gerbstoffe. In der Fellindustrie werden wegen ihrer vergleichsweise schwachen Gerbwirkung häufig Aluminiumsalze (z.B. Kaliumaluminiumalaun ^{*} 10H₂O) als Gerbmittel eingesetzt, während bei der Lederherstellung häufig Chrom (III)-Salze, aromatische Syntane, Enzyme oder vegetabilische Gerbstoffe oder Gerbstoffextrakte allein oder in Mischungen verwendet werden. Die Gerblösungen bei der Fellverarbeitung werden auf einen pH-Wert von 3,8 bis 4 eingestellt. Um eine Säurequellung der Häute und um Haarlässigkeit zu vermeiden, wird den Gerblösungen Salz zugesetzt. Die Gerbung erfolgt üblicherweise in um die Längsachse rotierenden Gerbfässern. Es wird jedoch auch Tauch- oder Streichgerbung durchgeführt. Die Gerbzeiten liegen bei 24 bis 48 Stunden, während die Flottenverhältnisse 6 bis 12:1 betragen.

Neben den eigentlichen Zielen der Gerbung, nämlich der Vorbereitung für die Färbung und der Erzielung von Wasserbeständigkeit und Haltbarmachung, wird im Gerbverfahren auch versucht, weitere Leder- oder Pelzeigenschaften zu erzielen. So können im Verlauf der Gerbung bereits gewisse Farbeffekte erzielt werden. Ferner werden die bearbeiteten Felle im Gerbbad häufig gefettet, um ein besonders geschmeidiges und griffiges Fell zu erhalten. Hierzu werden der Gerblösung sogenannte Lickeröle oder Fette zugesetzt. Diese Substanzen werden üblicherweise aus Land- oder Seetierfetten oder auch aus vegetabilischen Quellen gewonnen. Da diese Fette und Öle meist nicht wasserlöslich sind, werden den Gerblösungen Emulgatoren zugesetzt. Es treten jedoch oft Probleme auf, da die Fettaufnahme nur sehr ungenau dosiert werden kann und weil nicht alle Fette (z.B. Walkfette, siehe unten) in genügender Menge in der Gerblösung emulgiert werden können.

Ähnlich wie bei den vorangehenden Bädern fällt auch bei der Gerbung eine erhebliche Abwassermenge an. Das Abwasser ist vor allem bei der Verwendung von Chromsalzen, synthetischen organischen Gerbstoffen und Gerbstoffen pflanzlichen Ursprungs mit ökologisch bedenklichen und/oder schwer abbaubaren Stoffen belastet.

Sofern Leder und keine Felle zugerichtet werden, ist der Zurichtungsprozeß an dieser Stelle bis auf eine ggf. erfolgende Färbung und kleinere Nachbearbeitungsschritte bereits beendet. Die nunmehr beschriebenen Teilschritte gelten also im wesentlichen nur für die Fell- bzw. Pelzzurichtung.

Der Gerbung folgen mechanische und thermische Bearbeitungsschritte (Zentrifugation, Trocknung, Schneiden, Ziehen). Insbesondere Felle werden danach durch Läutern gereinigt, indem sie mit Sägespänen in sogenannten Läutertrommeln behandelt werden. Dabei wird überschüssiges Lickerfett adsorbiert und die Haare werden aufgerichtet, um dem Fell mehr Volumen zu geben.

Aufgrund der oben angesprochenen Probleme mit den Lickerfetten bzw. Lickerölen ist bei der Fellbearbeitung eine Nachfettung, die sogenannte Walkfettung erforderlich. Dabei wird in Holztrommeln Walkfett mit Hilfe von Holzhammerwerken in die Felle eingewalkt. Bezogen auf die Felleinwaage wird etwa 20% Walkfett zugesetzt, das innerhalb 30 bis 120 min eingearbeitet wird. An die Fettung schließt sich zunächst ein weiterer Läuterschritt mit Sägespänen an. Dabei wird eine kleine Menge des überschüssigen Fettes adsorbiert. Die Hauptmenge des überschüssigen Walkfettes wird in einem anschließenden Entfettungsbad entfernt. Dabei werden die Felle in einer Waschmaschine entweder mit chlorierten Kohlenwasserstoffen (nicht brennbar) oder bei entsprechenden gesetzlichen Vorschriften mit Ersatzstoffen entfernt. Hierbei werden in neuerer Zeit vor allem Erdölfraktionen, z.B. hochsiedende Destillate (T_{SDP}= 180 - 190°C, brennbar) eingesetzt. Die Waschflüssigkeiten werden atmosphärisch (CKW) oder im Vakuum (Hochsieder) destilliert und gereinigt. Der Sumpfrückstand (Hautreste, Haare, langkettige Fette, manchmal Wasser, Eiweiß etc) muß als Sondermüll entsorgt werden.

Die Felle werden nach der Entfettung geschleudert und getrocknet und gegebenenfalls mechanisch nachbearbeitet. Nach einem weiteren Läuterungsprozeß zur Desodorisierung der Felle und zur Erzeugung eines voluminöseren Erscheinungsbildes erfolgt eine Endkontrolle, bei der die Felle noch einmal mechanisch bearbeitet und gegebenenfalls geschliffen werden.

Mit dem oben beschriebenen Verfahren werden Pelze oder Leder erhalten, die ohne weitere Nachbehandlung verwendet werden können. In vielen Fällen werden jedoch gefärbte Produkte gewünscht. Auf die zur Färbung erforderlichen Verfahrenschritte wird hier nicht eingegangen, da diese im Zusammenhang mit der vorliegenden Erfindung nicht relevant sind.

Wie aus der vorstehenden Schilderung der herkömmlichen Pelzzurichtung ohne weiteres ersichtlich ist, handelt es sich dabei um einen sehr arbeitsintensiven Prozeß, der auch heute noch weitgehend von Hand durchgeführt wird. Einschließlich der zum Teil nicht im einzelnen beschriebenen Zwischenschritte sind für die vollständige Pelzzurichtung bis zu 70 Arbeitsgänge erforderlich, in denen die Häute oder Felle mit teilweise erheblichen Mengen an Chemikalien behandelt werden. Da diese Chemikalien nahezu immer in verdünnten wässrigen Lösungen angewandt werden, fallen bei der Leder- bzw. Pelzurichtung erhebliche Abwassermengen an. Üblich sind heutzutage etwa 20 bis 40 t Abwasser pro Tonne zugerichtetes Fell. Bei etwa ¾ dieser Menge handelt es sich um vergleichsweise gering belastetes Abwasser, das im wesentlichen Salz, Tenside und in geringen Mengen organische, biologisch abbaubare, oder anorganische Säuren enthält. In etwa 1/4 der Abwassermenge sind jedoch Metallkationen und/oder organische Gerbstoffe vorhanden. Im günstigsten Fall handelt es sich dabei um Aluminium- oder Eisenkationen. Vor allem in der Lederherstellung werden häufig Chromsalze verwendet. Bei den organischen Gerbstoffen handelt es sich üblicherweise um Verbindungen, die eine Vielzahl kondensierter aromatischer Ringe enthalten und damit biologisch schwer abbaubar sind.

Zusätzlich werden pro Tonne Fell 200 bis 300 kg Entfettungsmittel benötigt. Hierbei handelt es sich um halogenierte Kohlenwasserstoffe oder um Erdölfraktionen. Die Entfettungsmittel können durch Destillation zurückgewonnen werden. Als Sumpfprodukt fällt dabei ein als Sondermüll zu entsorgender Schlamm an, der neben Restmengen des Entfettungsmittels auch Fette, Eiweiße und Festoffteilchen enthält. Pro Tonne Fell fallen etwa 100 bis 300 kg des zu entsorgenden Schlamms an.

Weitere Verbrauchsmaterialien sind Sägespäne oder Maismehl, die in den verschiedenen Läuterungsschritten eingesetzt werden. Pro Tonne Fell fallen etwa 1500 bis 2000 kg Späne oder Mehl an, die bei entsprechenden gesetzlichen Auflagen aufgrund der Belastung mit Gerbstoffen, Lösemittelresten und Salzen zu etwa 75 % als Sondermüll entsorgt werden müssen.

Die geschilderte Situation (handarbeitsintensive und damit teure Produktion, erhebliche Umweltbelastungen, teure Entsorgung) hat dazu geführt, daß die Leder- und Pelzverarbeitung in den Industrieländern seit einigen Jahren stark rückläufig ist.

Aus der WO 94/08054 ist ein Verfahren zum Behandeln von gegerbtem oder ungegerbtem Leder bekannt, bei dem das Leder in Kontakt mit einem unter Druck stehenden, dichten Fluid, vorzugsweise überkritisches oder flüssiges CO₂, gebracht wird, um dem Leder Fett zu entziehen oder um das Leder mit bestimmten Substanzen zu imprägnieren. Das Verfahren setzt ausschließlich das dichte Fluid als Lösungsmittel ein und der während der Behandlung eingestellte Druck liegt immer über dem kritischen Druck des verwendeten Fluids.

Aus der US 5 326 377 ist ein Verfahren zur Behandlung von Häuten bekannt, bei dem die Häute zunächst entkalkt, dann geweicht und anschließend in einer Waschtrommel ein- oder mehrmals mit einer leicht sauren Waschlösung gewaschen werden, die Kohlendioxid enthält. Das Kohlendioxid wird in die nicht unter Druck stehende Waschtrommel eingespeist, indem es entweder direkt in die in der Waschtrommel enthaltene Flüssigkeit gegeben oder oberhalb des Flüssigkeitsspiegels zugeführt wird, wobei das Kohlendioxid während der Behandlung der Häute ständig in einer gewissen Menge durch die Waschtrommel strömt. Nach dem beschriebenen Waschvorgang werden die Häute gegerbt.

Aus der EP 0 624 654 A2 ist ein Verfahren zur Herstellung von Leder aus Tierhäuten bekannt, bei dem das Leder in einer wässrigen Lösung unter Zuhilfenahme von CO₂ bei leichtem Druck entkalkt wird.

In der EP 0 439 108 A1 ist ein Lederbehandlungsverfahren offenbart, das CO₂ als Entkalkungsmittel einsetzt. Um die zum Entkalken erforderliche Behandlungsdauer zu verkürzen, ist in dieser Druckschrift vorgeschlagen, den durch das Behandlungsgefäß geleiteten Kohlendioxidstrom zumindest einmal während der Behandlungsdauer zu erhöhen.

Der Erfindung liegt die Aufgabe zugrunde, ein Verfahren für Zurichtung von tierischen Häuten oder Fellen anzugeben, das weniger arbeitsintensiv ist und das eine erheblich schnellere Zurichtung von Häuten oder Fellen bei gleichzeitig deutlich vermindertem Chemikalieneinsatz ermöglicht, wodurch zugleich die Umweltbelastungen herabgesetzt sind.

Diese Aufgabe ist erfindungsgemäß mit einem Verfahren zur Zurichtung von tierischen Häuten oder Fellen gelöst, in dem die tierischen Häute oder Felle anschließend an eine konventionell durchgeführte Weiche mit einer herkömmlichen Gerblösung behandelt werden, in der Kohlendioxid unter Druck gelöst ist. Auf diese Weise lassen sich mittels des erfindungsgemäßen Verfahrens verschiedene der herkömmlichen Bäder bzw. Behandlungsschritte zu einem einzigen Behandlungsschritt zusammenzufassen, wodurch die zur Fell- bzw. Lederherstellung notwendige Gesamtbearbeitungszeit deutlich herabgesetzt wird.

Die erwähnte, drastische Verkürzung der Behandlungszeiten wird darauf zurückgeführt, daß das Eindringen und die Resorption bzw. die Reaktion der Badchemikalien (Tenside, Salze, Fette, Gerbchemikalien) in der Hautstruktur durch die Gegenwart von Kohlendioxid erheblich beschleunigt wird. Diese beschleunigende Wirkung wird jedoch nur dann erzielt, wenn die zu behandelnden Häute oder Felle zumindest naß sind. Erfindungsgemmäß reicht es also bereits aus, wenn die zu behandelnden Häute oder Felle nur in die entsprechende Behandlungslösung eingetaucht werden und dann anschließend in einen Druckbehälter gegeben werden, in dem sie unter Kohlendioxiddruck gesetzt werden. Es ist aber auch möglich, die zu behandelnden Häute oder Felle in der entsprechenden Behandlungslösung eingetaucht zu lassen und den Behälter, in dem sich die Häute oder Felle und die Behandlungslösung befinden, unter Kohlendioxiddruck zu setzen. Dabei kann der Behälter vollständig mit der Behandlungslösung gefüllt sein oder es kann sich über der wässrigen Behandlungslösung eine Kohlendioxidatmosphäre befinden. Wesentlich für das erfindungsgemäße Verfahren ist lediglich, daß in der jeweiligen wässrigen Behandlungslösung Kohlendioxid unter Druck gelöst ist. Die Behandlungslösung kann dabei eine herkömmliche Weichelösung, Gerblösung oder eine Kombination der vorgenannten Lösungen sein. Herkömmliche Weichelösungen enthalten eine Mischung aus anionischen, kationischen oder nichtionischen Tensiden und Salz, insbesondere Steinsalz oder Kochsalz. Herkömmliche Gerblösungen enthalten eine Mischung aus pflanzlichen Gerbstoffen oder Gerbextrakten, organischen Gerbstoffen, anorganischen Gerbstoffen, anionischen, kationischen oder nichtionischen Tensiden, Lickerölen und Lickerfetten auf pflanzlicher oder tierischer Basis, organischen oder anorganischen Säuren und Salz, insbesondere Steinsalz oder Kochsalz.

Gemäß einer Ausführungsform des erfindungsgemäßen Verfahrens werden geweichte Felle in den Autoklav gegeben. Wäsche und Aufschluß sind nicht erforderlich. Es wird soviel Gerblösung eingefüllt, bis die Felle bedeckt sind. Anschließend wird Kohlendioxid bis zu einem Druck von zwischen 5 und 300 bar, bevorzugt 10 bis 200 bar, besonders bevorzugt 15 bis 50 bar eingefüllt. Bei einer Temperatur zwischen 20 und 50 °C, vorzugsweise 25 bis 45 °C, werden die Felle oder Häute für 30 bis 300 min, vorzugsweise 45 bis 180 Minuten gegerbt. Nach der Entspannung werden die Felle oder Häute entnommen und konventionell oder wie weiter unten ausgeführt weiterverarbeitet. Die mit diesem Vorgehen erzielten Qualitäten entsprechen derjenigen der konventionellen Verarbeitung.

Eine Abwandlung des zuvor beschriebenen Ausführungsbeispiels besteht darin, geweichte und gewaschene Felle oder Häute in Gerblösung unter Kohlendioxidatmosphäre zu behandeln. Dazu werden die Felle mit Weichlösung (kaltes Wasser, Tenside, wenig Salz) eingeweicht und nach den üblichen mechanischen Zwischenschritten gewaschen (warmes Wasser, Tenside, höhere Salzkonzentration). Die so vorbehandelten Felle werden in einen Autoklav gegeben. Die Einbringung kann in ungeordneter Form erfolgen. In diesem Fall muß zur vollständigen Gerbung ein Rollautoklav eingesetzt werden. Alternativ kann die Einbringung an geeigneten Aufhängevorrichtungen erfolgen. In diesem Fall können nicht bewegte Autoklaven eingesetzt werden. In den Autoklaven wird soviel Gerblösung gegeben, daß die Felle oder Häute gerade bedeckt sind. Nach Zudosierung von Kohlendioxid mit einem Druck zwischen 5 und 300 bar, vorzugsweise 10 bis 200 bar, insbesondere 15 bis 50 bar werden die Felle oder Häute bei einer Temperatur zwischen 20 und 50 °C, vorzugsweise 25 bis 45 °C für 30 bis 300 Minuten, vorzugsweise 45 bis 180 Minuten behandelt. Verwendet werden übliche Gerblösungen, deren Hauptinhaltsstoffe je nach Anwendungszweck Metallsalze, Gerbstoffe, Gerbextrakte, Enzyme, Säuren, Puffer, Salz, Lickeröl/Fett, Tenside/Emulgatoren sind. Ein intensiver Kontakt zwischen der Gerblösung und dem zu gerbenden Gut kann durch eine Umwälzung der Gas- und/oder Flüssigphase über eingebaute Rührorgane oder durch externe Umlaufförderorgane erreicht werden. Nach Ende der Behandlungszeit wird der Autoklaveninhalt entspannt und das Kohlendioxid gegebenenfalls ganz oder teilweise zurückgewonnen. Die Felle oder Häute werden anschließend einer konventionellen Weiterbehandlung (mechanische Bearbeitung, Walkfettung, Entfettung, Läuterung) unterzogen.

Ergänzend kann gemäß einem weiteren Ausführungsbeispiel des erfindungsgemäßen Verfahrens die Fettung der Felle in den Gerbprozeß integriert werden. Dies erfolgt dadurch, daß eine spezielle Fettzubereitung verwendet wird, die in wässriger Phase mit geeigneten Tensiden emulgiert ist und deren Eindringen in die Hautstruktur durch Kohlendioxid beschleunigt wird. In diesem Fall ist es erforderlich, die Behandlungszeiten auf etwa 3 bis 20 Stunden, vorzugsweise 4 bis 12 Stunden zu erhöhen. Die Drükke und Temperaturen liegen im oben genannten Bereich (siehe voriger Absatz). Bei diesem Ausführungsbeispiel sind für die anschließende Weiterbehandlung der Felle oder Häute lediglich ein Walkprozeß (ohne Fettzugabe) sowie Läuterungsschritte und mechanische Arbeiten erforderlich. Auf die Entfettung und den damit verbundenen Einsatz von Kohlenwasserstoffen, halogenierten Kohlenwasserstoffen oder anderen Fettlösungsmitteln kann verzichtet werden.

Eine andere Möglichkeit zur integrierten Fettung der Felle oder Häute besteht darin, im Anschluß an die unter Kohlendioxideinwirkung durchgeführte Gerbung die Felle oder Häute zunächst zu trocknen und anschließend mit Hilfe von Kohlendioxid zu fetten. In diesem Fall ist der bevorzugte Apparat ein stehender Autoklav, in den die Felle oder Häute an einer geeigneten Aufhängevorrichtung eingebracht werden. Nach Beendigung der Gerbung werden die Felle/Häute entweder im Autoklav thermisch getrocknet oder aber die Aufhängevorrichtung wird zusammen mit den Fellen oder Häuten entnommen und in einem separaten Trockenschrank getrocknet. Anschließend erfolgt die Nachfettung. Hierzu wird in einem Vorlageautoklav die Fettzubereitung vorgelegt. Durch den Vorlageautoklav wird Kohlendioxid geleitet. Druck und Temperatur werden dabei so eingestellt, daß das Fett im Kohlendioxid aufgelöst wird. Typische Bedingungen sind 100 bar bis 350 bar und 40 bis 80 °C. Das mit Fett beladene Kohlendioxid wird in den mit Fellen beschickten Autoklaven eingeleitet. In diesem Autoklav werden Druck und Temperatur so eingestellt, daß die Löslichkeit der Fette im Kohlendioxid reduziert wird. Typische Drücke und Temperaturen sind 40 bis 200 bar und 25 bis 50 °C. Das Fett fällt dann bevorzugt auf den im Autoklav vorhandenen Fellen oder Häuten und in den von Kohlendioxid durchdrungenen Hautporen aus. Nach Beendigung der Fettung werden die Felle oder Häute entnommen. Das überschüssige Fett auf der Oberfläche und auf den Haaren (bei Fellen) wird im anschließenden Walkprozeß eingearbeitet bzw. in Läuterungsprozessen entfernt. Die Entfettung mittels CKW, KW oder anderen Fettlösungsmitteln ist nicht erforderlich.

Ein noch anderes Ausführungsbeispiel des erfindungsgemäßen Verfahrens ist durch eine Gegenstromführung der Felle und der Gerblösung gekennzeichnet. Das Verfahrensprinzip wird anhand einer aus zwei Autoklaven bestehenden Anlage erläutert. Das Verfahren kann jedoch in einer Anlage mit nur einem Autoklaven und entsprechenden Lagerbehältern, oder aber in einer Mehrautoklavenanlage angewandt werden. In einem Autoklav 1 werden frische, geweichte Felle vorgelegt. In einem Autoklav 2 werden teilweise gegerbte Felle mit frischer Gerblösung behandelt. Dabei wird die Wirkstoffkonzentration in der Gerblösung vermindert, die teilweise gegerbten Felle oder Häute werden durchgegerbt und nach Entspannung des Autoklaven 2 entnommen. Die aus dem Autoklaven 2 abgezogene, teilweise verbrauchte Gerblösung wird zu den frischen Fellen oder Häuten in den Autoklav 1 gegeben, wo diese angegerbt werden, während gleichzeitig die Wirkstoffkonzentration in der Gerblösung weiter vermindert wird. Die so ausgelaugte Gerblösung fällt als Abwasser an. Zur vollständigen Gerbung der Felle oder Häute wird anschließend frische Gerblösung in den Autoklav 1 gegeben. In der Zwischenzeit wird der Autoklav 2 mit frischen Fellen oder Häuten beschickt, die dann mit der teilweise verbrauchten Gerblösung aus dem Autoklav 1 angegerbt werden. Der Vorteil dieser Vorgehensweise ist, daß die Konzentration an Gerbchemikalien im Abwasser sehr weit reduziert wird. Dies ist vor allem deshalb von Bedeutung, weil die Gerbchemikalien die am schwersten abbaubaren Abfallstoffe in der Fell- und Hautverarbeitung sind.

Im folgenden sind mehrere Versuchsbeispiele des erfindungsgemäßen Verfahrens angegeben.

### Beispiel 1:

Ein in einem Weichebad (7 g/l Tenside, 50 g/l Salz, 25 °C, 12 h) behandeltes, geschleudertes Nerzfell wurde in einen Hochdruckautoklav (V=200 ml, pₘₐₓ=1000 bar, Tₘₐₓ=500 °C) gelegt und für 1 Stunde mit flüssigem Kohlendioxid bei 200 bar und 25 °C mit dem Ziel behandelt, die Haut aufzuschließen und damit für die Gerbung vorzubereiten. Nach Entspannung (10 min) wurde der Autoklav geöffnet und das Fell entnommen. Das Fell wurde dann gewaschen (10 g/l Tenside, 40 g/l Salz, 30 °C, 2 h) und aufgeschlossen (10 g/l organische Säure, 60 g/l Salz, pH 3,8 bis 4, 30 °C, 24 h). Das Fell (Nerz weiblich) wurde anschließend kurz (2 Minuten) in Gerblösung (40 g/l Aluminiumsalz, Na-Acetat (pH3,8 bis 4,5, 3 g/l synthetische Tenside, 15 g/l Lickerfette) getaucht. Das Verhältnis zwischen dabei aufgenommener Flüssigkeit und Fellgewicht (entspricht dem Flottenverhältnis) wurde durch Wägung bestimmt. Das Verhältnis betrug in diesem Fall 1,3:1. Das so vorbereitete Fell wurde in einen Autoklaven mit 600 ml Volumen gelegt und für 3 Stunden mit Kohlendioxid bei 200 bar und 40 °C behandelt. Nach der Entspannung wurde das Fell entnommen und konventionell weiterverarbeitet (siehe Beispiel 1). Das Fell wurde hinsichtlich der üblichen Qualitätskriterien (siehe Beispiel 1) als sehr gut eingestuft. Der Gerbprozeß, der üblicherweise 12 bis 14 Stunden dauert und Flottenverhältnisse von 6 bis 12:1 erfordert, wurde somit durch eine dreistündige Behandlung unter Kohlendioxidatmosphäre ersetzt. Neben der erheblichen Zeiteinsparung wird durch die Behandlung mit Kohlendioxid bei Anwendung des Tauchverfahrens die Menge an erforderlicher Gerblösung um 78 bis 92 % reduziert.

### Beispiel 2:

3 Fuchsfelle, 5 Nerzfelle (männlich) und 1 Bisamfell wurden in einen 8 Liter-Autoklav in regelloser Schüttung eingefüllt. Das Gesamtvolumen der Felle betrug 5,9 Liter. Oberhalb der Felle verblieb ein Leerraum von 10 cm. Die Felle waren eingeweicht (siehe Beispiel 1) und nur für wenige Minuten im Säureaufschlußbad (siehe Beispiel 1) vorbehandelt. Am unteren Ende des Autoklaven war eine Sinterplatte (d = 139,8 mm, H = 3 mm, 200 *µ*m) installiert, um das Mitreißen von Haaren zu verhindern. Es wurde soviel Gerblösung (4 Liter, Zusammensetzung siehe Beispiel 1) eingefüllt, bis die Felle vollständig bedeckt waren. Der Autoklav wurde geschlossen und CO₂ bis 200 bar zugepumpt. Nach dem erstmaligen Druckaufbau wurde mit einer Flüssigkeitspumpe mit einer Kapazität von etwa 6 Liter/h die Gerblösung umgewälzt und über einen Verteiler am Kopf des Autoklaven verregnet. Während des Anfahrvorgangs (ca. 30 min) löste sich Kohlendioxid in der Flüssigkeit. Um den damit verbundenen Druckverlust auszugleichen, mußte CO₂ im Abstand von 10 Minuten nachgepumpt werden. Anschließend wurde für 2,5 h unter konstantem Druck gegerbt. Die Gesamtkontaktzeit der Felle mit Gerblösung betrug 3 h. Nach Beendigung der Gerbung wurde die Gerblösung unten abgelassen.

Eine erste Prüfung der Felle ergab, daß einige Felle durchgegerbt waren, während andere einige kleinere ungegerbte Stellen aufwiesen. Dies wird auf eine unzureichende Flüssigkeitsverteilung und auf Schüttungsprobleme (z.B. verdrillte Felle) zurückgeführt. Die Felle wurden konventionell weiterverarbeitet. Die Qualität der durchgegerbten Felle wurde als sehr gut eingestuft, während die Felle mit offensichtlich ungegerbten Stellen verworfen wurden.

### Beispiel 3:

Der im Beispiel 2 beschriebene Versuch wurde unter identischen Bedingungen wiederholt. Jedoch wurden die Felle an einer Aufhängevorrichtung befestigt in den Autoklaven eingebracht, der art, daß Kopf- und Schwanzende an einem am Autoklavendeckel angebrachten Ring hingen und die Felle somit U-Form hatten. Oberhalb des Rings verblieb ein Gasraum von 10 cm Höhe. Der Autoklav wurde soweit mit Gerblösung gefüllt, daß die Felle vollständig bedeckt waren. Die Gesamtgerbzeit betrug ebenfalls 3 Stunden. Die Felle waren danach vollständig durchgegerbt. Ihre Qualität wurde nach einer konventionellen Weiterbehandlung als sehr gut eingestuft.

### Beispiel 4:

Der im Beispiel 3 beschriebene Versuch wurde in einem Rollautoklav wiederholt. Der Autoklav wurde auf eine motorbetriebene Rollvorrichtung gelegt und während des Versuchs mit einer Umlaufgeschwindigkeit von 2 Umdrehungen pro Minute bewegt. Dadurch wurden die in den Autoklav eingebrachten 9 Felle (siehe Beispiel 2) intensiv mit der Gerblösung in Kontakt gebracht. Analog Beispiel 3 wurde die erhaltene Fellqualität als sehr gut eingestuft.

### Beispiel 5:

In zwei hintereinandergeschalteten Autoklaven wurde eine mehrstufige Gerbung durchgeführt. Der Versuch zeigt, daß durch diese Verfahrensweise eine erhebliche Reduzierung der Konzentration an Gerbchemikalien im Abwasser erreicht wird. Die eingesetzten Felle waren geweicht (siehe Beispiel 1) und gewaschen (siehe Beispiel 1). Ein Aufschluß wurde nicht durchgeführt.

Im Autoklav 1 wurden 9 Nerzfelle (7 weibliche, 2 männliche), 9 Bisamfelle und 2 Basseraik mit frischer Gerblösung (Zusammensetzung siehe Beispiel 2) behandelt. Die Felle wurden an der im Beispiel 3 beschriebenen Aufhängevorrichtung eingebracht. Der Kohlendioxiddruck betrug 50 bar. Die Gerblösung wurde für 3 Stunden mit einer Umwälzpumpe mit einer Kapazität von etwa 6 Liter/h über die Felle verrieselt. Die Temperatur betrug 40 °C. Die Gerblösung wurde anschließend in den Autoklaven 2 übergeleitet, in den insgesamt 18 Bisamfelle eingebracht waren. Die gegerbten Felle aus Autoklav 1 wurden entnommen und konventionell weiterverarbeitet. Die Fellqualität wurde als sehr gut eingestuft. 1 Nerzfell (männlich) wurde analysiert. Die Analysenwerte waren wie folgt:

| | |
|---|---|
| pH-Wert | 4,2 |
| Differenzzahl | 0,4 |
| Al₂O₃-Gehalt | 1,3 % |
| mit Dichlormethan extrahierbare Stoffe | 6,7 % (=Fettgehalt) |
| Stichanreißfestigkeit ohne Haar | 29,2 N/mm |
| Weiterreißfestigkeit ohne Haar | 7,4 N/mm |
| Zugfestigkeit ohne Haar | 33,1 N/mm² |
| Schrumpfungstemperatur in dest. Wasser | 54 °C |
| Schrumpfungstemperatur in Salzlösung | 78 °C |

Im Autoklav 2 wurde die teilweise verbrauchte Gerblösung unter einem Kohlendioxiddruck von 50 bar bei einer Temperatur von 40 °C für 3 Stunden über die Felle verrieselt. Nach Versuchsende wurde die Gerblösung abgelassen. Die Gerblösung war nahezu wasserklar. Der Restaluminiumgehalt betrug ca. 50 mg/l, d.h. die Gerblösung war nahezu vollständig ausgelaugt.

In den Autoklav 2 wurde nun frische Gerblösung gepumpt und bei einem Kohlendioxiddruck von 50 bar bei einer Temperatur von 40 °C für 1,5 Stunden über die teilweise gegerbten Felle verrieselt. Nach Versuchsende wurde die teilweise verbrauchte Gerblösung abgelassen und stünde für einen weiteren Gerbschritt in Autoklav 1 zur Verfügung. Die im Autoklav 2 verbliebenen, jetzt vollständig gegerbten Felle wurden entnommen und konventionell (siehe Beispiel 1) weiterbearbeitet. Die Qualität wurde als gut bis sehr gut eingestuft.

### Beispiel 6:

Zwei geweichte (Weichbad siehe Beispiel 1) Nerzfelle (männlich) wurden für 2 Stunden unter Zugabe einer erhöhten Menge Lickerfett und eines Emulgators (Lickerfett + Emulgator: 200 g/l) im Rollautoklav bei 100 bar CO₂-Druck behandelt. Im Rollautoklav war soviel Lösung eingefüllt, daß die Felle gerade bedeckt waren. Die Temperatur betrug 35 °C. Die Felle wurden nach Versuchsende entnommen und zunächst mechanisch von überschüssigem Fett befreit. Anschließend wurden die Felle getrocknet, mit Sägespänen geläutert und gewalkt. Nach der Walke wurden die Felle dünngeschnitten und abschließend in Maismehl geläutert. Die Qualität der Felle wurde nach den üblichen Kriterien als gut bis sehr gut eingestuft. Mit dieser Ausführungsform des Verfahrens gelingt es also auch Verfahrensschritte einzusparen, die nach der Gerbung notwendig sind. Lösemittelabfälle aus der Entfettung lassen sich so vermeiden bzw. verringern.

## Patentansprüche

1. Verfahren zur Zurichtung von tierischen Häuten oder Fellen,
dadurch gekennzeichnet, daß die tierischen Häute oder Felle anschließend an eine konventionell durchgeführte Weiche mit einer herkömmlichen Gerblösung behandelt werden, in der Kohlendioxid unter Druck gelöst ist.

2. Verfahren nach Anspruch 1,
dadurch gekennzeichnet, daß vor dem Gerbschritt eine konventionell durchgeführte Wäsche erfolgt.

3. Verfahren nach Anspruch 1 oder 2,
dadurch gekennzeichnet, daß die Gerblösung zusätzlich Fette enthält, die in wässriger Phase emulgiert sind.

4. Verfahren nach Anspruch 1 oder 2,
dadurch gekennzeichnet, daß die tierischen Häute oder Felle nach dem Gerbschritt getrocknet und anschließend mit Fett behandelt werden, das in unter Druck stehendem Kohlendioxid gelöst ist.

5. Verfahren nach einem der vorhergehenden Ansprüche,
dadurch gekennzeichnet, daß die Gerbung im Gegenstrom stattfindet, wobei nahezu fertig gegerbte Häute oder Felle mit frischer Gerblösung behandelt werden, während ungegerbte Häute oder Felle mit teilweise verbrauchter Gerblösung behandelt werden.

6. Verfahren nach einem der vorhergehenden Ansprüche,
dadurch gekennzeichnet, daß anstelle der konventionell durchgeführten Weiche eine Weichelösung eingesetzt wird, in der Kohlendioxid unter Druck gelöst ist.

7. Verfahren nach einem der vorhergehenden Ansprüche,
dadurch gekennzeichnet, daß der Kohlendioxiddruck 5 bis 300 bar, bevorzugt 10 bis 200 bar und besonders bevorzugt 15 bis 50 bar beträgt.

8. Verfahren nach einem der vorhergehenden Ansprüche,
dadurch gekennzeichnet, daß die wässrige Lösung, in der Kohlendioxid unter Druck gelöst ist, eine Temperatur im Bereich von 0 bis 60 °C, bevorzugt von 10 bis 50 °C und besonders bevorzugt von 20 bis 45 °C hat.

9. Verfahren nach einem der vorhergehenden Ansprüche,
dadurch gekennzeichnet, daß das Flottenverhältnis im Bereich von 1:1 bis 4:1 liegt.

10. Verfahren nach einem der vorhergehenden Ansprüche,
dadurch gekennzeichnet, daß die Behandlung unter Kohlendioxiddruck für eine Zeitdauer von etwa 30 Minuten bis etwa 3 Stunden erfolgt.

## Claims

1. Process for finishing animal hides or pelts,
characterized in that, following a conventionally conducted soak, the animal hides or pelts are treated with a conventional tanning solution in which carbon dioxide has been dissolved under pressure.

2. Process according to claim 1,
characterized in that conventional washing is carried out before the tanning step.

3. Process according to claim 1 or 2,
characterized in that the tanning solution additionally comprises fats which are emulsified in an aqueous phase.

4. Process according to claim 1 or 2,
characterized in that, after the tanning step, the animal hides or pelts are dried and then treated with fat which is dissolved in pressurized carbon dioxide.

5. Process according to one of the preceding claims,
characterized in that tanning takes place in countercurrent, almost fully tanned hides or pelts being treated with fresh tanning solution while untanned hides or pelts are treated with partially spent tanning solution.

6. Process according to one of the preceding claims,
characterized in that, instead of the conventionally conducted soak, a soak solution is employed in which carbon dioxide has been dissolved under pressure.

7. Process according to one of the preceding claims,
characterized in that the carbon dioxide pressure is from 5 to 300 bar, preferably from 10 to 200 bar and, with particular preference, from 15 to 50 bar.

8. Process according to one of the preceding claims,
characterized in that the aqueous solution in which carbon dioxide has been dissolved under pressure has a temperature in the range from 0 to 60°C, preferably from 10 to 50°C and, with particular preference, from 20 to 45°C.

9. Process according to one of the preceding claims,
characterized in that the liquor ratio is in the range from 1:1 to 4:1.

10. Process according to one of the preceding claims,
characterized in that the treatment under carbon dioxide pressure is carried out for a period of about 30 minutes to about 3 hours.

## Revendications

1. Procédé de corroyage de peaux ou de fourrures animales,
caractérisé en ce que les peaux ou fourrures animales sont traitées à la suite d'un trempage effectué de façon conventionnelle avec une solution de tannage traditionnelle dans laquelle du dioxyde de carbone est dissous sous pression.

2. Procédé selon la revendication 1,
caractérisé en ce qu'avant l'opération de tannage, on effectue un lavage de façon conventionnelle.

3. Procédé selon la revendication 1 ou 2,
caractérisé en ce que la solution de tannage contient de plus des matières grasses qui sont en émulsion dans une phase aqueuse.

4. Procédé selon la revendication 1 ou 2,
caractérisé en ce que les peaux ou fourrures animales sont séchées après l'opération de tannage et traitées ensuite avec de la matière grasse qui est dissoute dans le dioxyde de carbone sous pression.

5. Procédé selon l'une quelconque des revendications précédentes,
caractérisé en ce que le tannage a lieu à contre-courant, des peaux ou fourrures dont le tannage est presque terminé étant traitées avec une solution de tannage fraîche, tandis que des peaux ou fourrures non tannées sont traitées avec une solution de tannage partiellement usagée.

6. Procédé selon l'une quelconque des revendications précédentes,
caractérisé en ce qu'au lieu du trempage effectué de façon conventionnelle on utilise une solution de trempage dans laquelle est dissout sous pression du dioxyde de carbone.

7. Procédé selon l'une quelconque des revendications précédentes,
caractérisé en ce que la pression de dioxyde de carbone est de 5 à 300 bars, de préférence de 10 à 200 bars et de façon particulièrement préférée de 15 à 50 bars.

8. Procédé selon l'une quelconque des revendications précédentes,
caractérisé en ce que la solution aqueuse dans laquelle du dioxyde de carbone est dissous sous pression a une température qui se situe dans la plage de 0 à 60 °C, de préférence de 10 à 50 °C et de façon particulièrement préférée de 20 à 45 °C.

9. Procédé selon l'une quelconque des revendications précédentes,
caractérisé en ce que les rapports de liquide se situent dans la plage de 1:1 à 4:1.

10. Procédé selon l'une quelconque des revendications précédentes,
caractérisé en ce que le traitement sous pression de dioxyde de carbone a lieu pendant une durée d'environ 30 minutes à environ 3 heures.
